# EUROPÄISCHE PATENTSCHRIFT

(11) **EP 0 235 619 B1**
(45) Veröffentlichungstag und Bekanntmachung des Hinweises auf die Patenterteilung: **16.08.1989**
(21) Anmeldenummer: 87101758.8
(22) Anmeldetag: 09.02.1987
(51) Int. Cl.: H01J 35/06

(54) **Röntgenröhren-Glühkathode**
Glow cathode for an X-ray tube
Cathode à incandescence pour tube à rayons X

(30) Priorität: 21.02.1986 DE 3605540
(43) Veröffentlichungstag der Anmeldung: 09.09.1987
(73) Patentinhaber: SIEMENS AKTIENGESELLSCHAFT, 80333 München (DE)
(72) Erfinder: Bittorf, Hannjörg, Dipl.-Phys., D-8520 Erlangen (DE); Knott, Willibald, Dipl.-Phys., D-8501 Eckental 1 (DE); Schnitger, Herbert, Dipl.-Phys., D-8520 Erlangen (DE)

(56) Entgegenhaltungen:
- FR-A- 2 395 595
- GB-A- 1 011 398
- US-A- 2 256 297
- US-A- 3 986 064
- US-A- 4 344 011

## Beschreibung

Die Erfindung betrifft eine Röntgenröhren-Glühkathode mit einem elektrisch geheizten, mit mindestens einem Schlitz versehenen Bandemitter, welcher aus elektronenemissionsfähigem, schwer schmelzbaren Material besteht.

In der DE-OS 27 27 907 ist ein derartiger Bandemitter beschrieben, der durch direkten elektrischen Stromdurchgang aufgeheizt wird. Dieser wird aus einem Blech hergestellt und weist im Emissionsbereich von einander gegenüberliegenden Seiten her Einschnitte auf. Dadurch lassen sich beliebige Formen der Emitterfläche auf einfache Weise und auch bestimmte wünschenswerte Temperaturverteilungen in der Fläche erreichen.

Derartige Bandemitter zeigen aber an den Korngrenzen Bruchanfälligkeiten, die quer zur Schlitzrichtung des Bandemitters verlaufen. Wegen der geringen Dicke des Bandmaterials erstrecken sich die Korngrenzen nach der Rekristallisation von beispielsweise Wolfram über die ganze Materialdicke, so daß derartige Bandemitter sehr empfindlich sind und eine geringe Lebensdauer aufweisen. Bei Verwendung von Tantal geht die Bruchanfälligkeit zwar deutlich zurück; dafür wird aber die mechanische Stabilität vermindert. Das bedeutet, daß die Emitter sich verziehen können.

Die Erfindung geht von der Aufgabe aus, eine Röntgenröhren-Glühkathode der eingangs genannten Art zu schaffen, die eine erhöhte mechanische Stabilität und verbesserte Lebensdauer aufweist.

Die Aufgabe wird erfindungsgemäß dadurch gelöst, daß der Bandemitter aus mindestens zwei Schichten aufgebaut ist. Dadurch wird erreicht, daß sich die Korngrenzen an dem Grenzübergang zwischen den beiden Schichten nicht fortsetzen, so daß die Bruchgefahr für den Bandemitter entlang solcher, sich über die gesamte Materialstärke ausprägender Korngrenzen erheblich reduziert wird.

Es hat sich als vorteilhaft erwiesen, wenn eine Schicht aus Wolfram und wenigstens eine weitere Schicht aus Tantal besteht. Durch die günstigen elastischen Eigenschaften von Tantal wird die Bruchgefahr zusätzlich vermindert, wobei durch die mechanische Stabilität von Wolfram die Formtreue gesichert wird.

Eine Kompensation eines eventuell auftretenden Bimetalleffektes wird erreicht, wenn der Bandemitter drei Schichten aufweist, wobei die mittlere Schicht aus Wolfram und die beiden äußeren Schichten aus Tantal bestehen.

Es hat sich als vorteilhaft erwiesen, wenn die Schichten des Bandemitters aus unterschiedlichen Gefügen des gleichen Materials bestehen. Dadurch wird erreicht, daß sich die Korngrenzen an der Grenzschicht unterschiedlicher Gefüge des gleichen Materials nicht fortsetzen.

Es hat sich als vorteilhaft erwiesen, wenn eine Schicht aus normal strukturiertem Wolfram und wenigstens eine weitere Schicht aus polykristallinem Wolfram besteht. Ein besonders stabiler Aufbau wird erreicht, wenn der Bandemitter drei Schichten aufweist, wobei die mittlere Schicht aus normal strukturiertem Wolfram und die äußeren Schichten aus polykristallinem Wolfram bestehen. Die Stabilität der Trägerschicht wird erhöht, wenn die mittlere Schicht gegenüber den äußeren Schichten eine größere Dicke aufweist.

Die Erfindung ist nachfolgend anhand eines in der Zeichnung dargestellten Ausführungsbeispieles näher erläutert.

Es zeigen:
Fig. 1 eine teilweise gebrochen dargestellte Röntgenröhre mit einem Bandemitter als Glühkathode,
Fig. 2 und 3 Ausführungsformen eines Bandemitters, und
Fig. 4 den Schichtaufbau eines erfindungsgemäßen Bandemitters.

In der Figur 1 ist ein Kolben 1 einer Röntgenröhre 2 dargestellt, in dessem Inneren am einen Ende eine Kathodenanordnung 3 und am gegenüberliegenden Ende eine Anodenanordnung 4 vorgesehen sind. Die Kathodenanordnung 3 weist an ihrem Gehäuse 5 einen Ansatz 6 auf, der einen Bandemitter 7 als Glühkathode enthält, der innerhalb einer Fokussiereinrichtung 8 liegt. Der Kathodenanordnung 3 gegenüber befindet sich die eigentliche Anode 9, die als Drehanode ausgebildet ist. Zum Betrieb der Kathodenanordnung 3 wird über Leitungen 16 und 18 an den Enden 10 und 11 des Bandemitters 7 eine Heizspannung angelegt. Außerdem ist über die Leitung 16 und einen am anodenseitigen Ende der Röntgenröhre 2 liegenden Anschlußstutzen 12 die eigentliche Betriebsspannung, d.h. die Beschleunigungsspannung für die aus der Glühkathode entsprechend der gestrichelten Linie 13 austretenden Elektronen, angelegt. Zur Fokussierung ist durch eine Überbrückungsleitung 17 die Fokussierungseinrichtung 8 auf Emitterpotential gelegt.

In der Figur 2 ist der Bandemitter 7 dargestellt. Er besteht beispielsweise aus einem 0,05 mm dicken, bandförmigen Blech und hat eine Seitenlänge von beispielsweise 3 mm x 8 mm. Das Blech ist von beiden Seiten mit Schlitzen 14 und 15 derart eingeschnitten, daß die jeweiligen Einschnitte von der gegenüberliegenden Begrenzung des Bleches so weit entfernt enden, als die Schlitze 14 und 15 seitliche Abstände voneinander aufweisen. An den gegenüberliegenden Ecken sind die Enden 10 und 11 zum Anschluß der Heizspannung angebracht.

In der Figur 3 ist eine weitere Ausführungsform des Bandemitters 7 dargestellt, bei dem der zu erhitzende Teil aus einem 2 mm x 1,2 mm Blech besteht, das einen Schlitz 19 aufweist. An den U-förmigen Schenkeln des Bandemitters 7 sind die Enden 10 und 11 zum Anschließen der Heizspannung angeordnet. Ein derartiger schmaler Bandemitter 7 erzeugt einen kleinen Brennfleck, wie er beispielsweise für die Röntgendurchleuchtung benötigt wird. Die beiden Bandemitter 7 der Figuren 2 und 3 können nebeneinander in der Kathodenanordnung 3 angeordnet sein und je nach Bedarf mit der Heizspannung verbunden werden.

Ein derartig aufgebauter Bandemitter 7 besteht, wie er in der Figur 4 im Querschnitt dargestellt ist, erfindungsgemäß aus drei Schichten. Die innere Schicht 20 besteht beispielsweise aus 50 J.1m dickem Wolfram, die von zwei Schichten 21 und 22 aus beispielsweise 10 J.1m dickem Tantal umgeben ist. Die Herstellung des für den Bandemitter 7 erforderlichen Bandmaterials kann durch Auswalzen eines auf metallurgischem Wege hergestellten Rohlings oder durch nachträgliches Beschichten mittels Sputtern, CVD, oder durch lonenimplantation von Schwermetallen hergestellt werden. Diese Anordnung mit äußerer Tantalbeschichtung ergibt bei dem Betrieb den Vorteil, daß wegen der niedrigen Austrittsarbeit von Tantal die Glühkathode mit geringer Temperatur betrieben werden kann. Dadurch läuft die Rekristallisation des Wolfram-Kernes langsamer ab, so daß sich die Haltbarkeit einer derartigen Glühkathode weiterhin erhöht.

Der Bandemitter 7 kann aber auch aus einem unterschiedlichen Gefüge des gleichen Materials bestehen. So kann beispielsweise die innere Schicht 20 aus normal strukturiertem Wolfram und die äußeren Schichten 21 und 22 aus polykristallinem Wolfram bestehen.

## Patentansprüche

1. Röntgenröhren-Glühkathode mit einem elektrisch geheizten, mit mindestens einem Schlitz versehenen Bandemitter, welcher aus elektronenemissionsfähigem, schwer schmelzbaren Material besteht, dadurch gekennzeichnet, daß der Bandemitter (7) aus mindestens zwei Schichten (20 bis 22) aufgebaut ist.

2. Röntgenröhren-Glühkathode nach Anspruch 1, dadurch gekennzeichnet, daß eine Schicht (20) aus Wolfram und wenigstens eine weitere Schicht (21, 22) aus Tantal besteht.

3. Röntgenröhren-Glühkathode nach Anspruch 2, dadurch gekennzeichnet, daß der Bandemitter (7) drei Schichten (20 bis 22) aufweist, wobei die mittlere Schicht (20) aus Wolfram und die beiden äusseren Schichten (21, 22) aus Tantal bestehen.

4. Röntgenröhren-Glühkathode nach Anspruch 1, dadurch gekennzeichnet, daß die Schichten (20 bis 22) des Bandemitters (7) aus unterschiedlichen Gefügen des gleichen Materiales bestehen.

5. Röntgenröhren-Glühkathode nach Anspruch 4, dadurch gekennzeichnet, daß eine Schicht (20) aus normal strukturiertem Wolfram und wenigstens eine weitere Schicht (21, 22) aus polykristallinem Wolfram besteht.

6. Röntgenröhren-Glühkathode nach Anspruch 5, dadurch gekennzeichnet, daß der Bandemitter (7) drei Schichten (20 bis 22) aufweist, wobei die mittlere Schicht aus normal strukturiertem Wolfram und die äußeren Schichten (21, 22) aus polykristallinem Wolfram bestehen.

7. Röntgenröhren-Glühkathode nach Anspruch 3 oder 6, dadurch gekennzeichnet, daß die mittlere 'Schicht (20) gegenüber den äußeren Schichten (21, 22) eine größere Dicke aufweist.

## Revendications

1. Cathode incandescente pour tube à rayons X, comprenant un émetteur en bande, chauffé électriquement et pourvu d'au moins une fente, qui est réalisé en matériau capable d'émettre des électrons et difficilement fusible, caractérisée en ce que l'émetteur en bande (7) est constitué d'au moins deux couches (20 à 22).

2. Cathode selon la revendication 1, caractérisée en ce que l'une (20) des couches est en tungstène et au moins une autre couche (21, 22) est en tantale.

3. Cathode selon la revendication 2, caractérisée en ce que l'émetteur en bande (7) comporte trois couches (20 à 22%) dont celle (20) du milieu est en tungstène et dont les deux couches extérieures (21, 22) sont en tantale.

4. Cathode selon la revendication 1, caractérisée en ce que les couches (20 à 22) de l'émetteur en bande (7) sont formées de textures différentes du même matériau.

5. Cathode selon la revendication 4, caractérisée en ce qu'une couche (20) est en tungstène à structure normale et au moins une autre couche (21, 22) est en tungstène polycristallin.

6. Cathode selon la revendication 5, caractérisée en ce que l'émetteur en bande (7) comporte trois couches (20 à 22) dont la couche du milieu est en tungstène à structure normale et les couches extérieures (21, 22) sont en tungstène polycristallin.

7. Cathode selon la revendication 3 ou 6, caractérisée en ce que la couche (20) du milieu possède une plus grande épaisseur que les couches extérieures (21, 22).

## Claims

1. Glow cathode for an X-ray tube having an electrically heated band emitter provided with at least one slit which consists of refractory material capable of emitting electrons, characterised in that the band emitter (7) is made up of at least two layers (20 to 22).

2. Glow cathode for an X-ray tube according to claim 1, characterised in that one layer (20) consists of tungsten and at least one further layer (21, 22) consists of tantalum.

3. Glow cathode for an X-ray tube according to claim 2, characterised in that the band emitter (7) has three layers (20 to 22), the inner layer (20) consisting of tungsten and the two outer layers (21, 22) consisting of tantalum.

4. Glow cathode for an X-ray tube according to claim 1, characterised in that the layers (20 to 22) of the band emitter (7) consist of the same material having different structures.

5. Glow cathode for an X-ray tube according to claim 4, characterised in that one layer (20) consists of normal structured tungsten and at least one further layer (21, 22) consists of polycrystalline tungsten.

6. Glow cathode for an X-ray tube according to claim 5, characterised in that the band emitter (7) has three layers (20 to 22), the inner layer consisting of normal structured tungsten and the outer layers (21, 22) consisting of polycrystalline tungsten.

7. Glow cathode for an X-ray tube according to claim 3 or claim 6, characterised in that the inner layer (20) is thicker than the outer layers (21, 22).
